# EUROPÄISCHE PATENTSCHRIFT

(11) **EP 0 271 135 B1**
(45) Veröffentlichungstag und Bekanntmachung des Hinweises auf die Patenterteilung: **27.01.1993**
(21) Anmeldenummer: 87202251.2
(22) Anmeldetag: 18.11.1987
(51) Int. Cl.: C23G 5/00, C23C 8/14, H01J 9/14

(54) **Verfahren zum Reinigen von Metallbauteilen für Kathodenstrahlröhren**
Cleaning process for metal elements of cathode ray tubes
Procédé de nettoyage d'éléments métalliques de tubes à rayons cathodiques

(30) Priorität: 20.11.1986 DE 3639657
(43) Veröffentlichungstag der Anmeldung: 15.06.1988
(73) Patentinhaber: Philips Patentverwaltung GmbH, 22335 Hamburg (DE); Philips Electronics N.V., 5621 BA Eindhoven (NL)
(72) Erfinder: Mateias, Emil, D-5100 Aachen (DE)
(74) Vertreter: Koch, Ingo

(56) Entgegenhaltungen:
- EP-A- 0 149 927
- EP-A- 0 157 708
- EP-A- 0 233 658
- FR-A- 2 522 020
- US-A- 3 307 981
- PATENT ABSTRACTS OF JAPAN, Band 6, Nr. 60 (E-102)[938], 17. April 1982; & JP-A-57 3341 (MITSUBISHI DENKI K.K.) 08-01-1982

## Beschreibung

Die Erfindung betrifft ein Verfahren zum Reinigen von Metallbauteilen für Kathodenstrahlröhren.

Derartige Bauteile, z.B. Lochmasken, Maskenrahmen und Innenkonen für Farbbildröhren, werden üblicherweise durch Waschen mit Halogenkohlenwasserstoffen entfettet. Diese Entfettungsmittel sind umweltschädlich. Außerdem besteht die Gefahr, daß dabei chlor- und kohlenstoffhaltige Rückstände auf den Bauteilen verbleiben.

Der Erfindung liegt die Aufgabe zugrunde, ein umweltfreundlicheres Reinigungsverfahren anzugeben, das nicht nur eine vollständige Entfettung, sondern auch die erforderliche Reinheit in bezug auf sonstige Verunreinigungen gewährleistet.

Diese Aufgabe wird erfindungsgemäß dadurch gelöst, daß die Metallbauteile 5 bis 45 Minuten lang, insbesondere 10 bis 25 Minuten lang in einem Durchlaufofen auf eine Temperatur von 500°C bis 800°C in einer aus 92 bis 96 Vol.%Stickstoff, 4 bis 8 Vol.%Wasserstoff bestehenden Atmosphäre erhitzt werden, wobei in einer Aufheizphase a ein Verdampfen von Öl von der Oberfläche der Metallbauteile, in einer mittleren Phase b durch bei einem Taupunkt von 25°C bis -10°C eingeleiteten Wasserdampf eine schwache Oxidation der Oberfläche und schließlich in einer Phase C nach dem Erreichen der Endtemperatur eine Reduktion der oxidierten Oberfläche bewirkt wird.

Es ist zweckmäßig, die zu reinigenden Metallbauteile in einem Durchlaufofen zu erhitzen, insbesondere in einem solchen, der mit einem Ofen für eine weitere thermische Behandlung, z.B. mit einem Schwärzungsofen, baulich verbunden ist. Dabei werden die beim Verdampfen entstehenden Abgase vorteilhafterweise in die Gasbrenner des baulich verbundenen Ofens geleitet, um dort verbrannt zu werden. Dies hat den Vorteil, daß die Emissionen dann nur noch aus Kohlendioxid und Wasser bestehen.

Das erfindungsgemäße Verfahren hat den Vorteil, daß es einfach, reproduzierbar, ungefährlich und umweltfreundlich ist. Es entfällt eine Reihe von Behandlungs- und Transportschritten, so daß die Gefahr von Beschädigungen der Metallbauteile verringert wird. Bei dem erfindungsgemäßen Verfahren wird nicht nur das auf der Oberfläche der Metallbauteile befindliche Öl verdampft, sondern es werden auch gegebenenfalls auf der Metalloberfläche verbleibende Reste von organischem Material reduziert. Dadurch werden die erfindungsgemäß behandelten Bauteile für eine Hochvakuumanwendung geeignet. Gegenüber einem Abbrennen, d.h. einer thermischen Behandlung in Anwesenheit von Sauerstoff, hat das erfindungsgemäße Verfahren den Vorteil, daß auf der Metalloberfläche keine Verbrennungsrückstände verbleiben.

Ferner wirkt sich die Temperatur beim thermischen Entfetten positiv auf die physikalisch-mechanischen Eigenschaften, z.B. auf den Magnetismus, aus. Dies gilt auch für hochlegierte Werkstoffe, z.B. INVAR-Stähle, deren Oberfläche mit besonders schwer zu entfernenden Stoffen verunreinigt ist. Das thermische Entfetten ist auch billiger als das Entfetten mit chemischen Mitteln.

Ein Ausführungsbeispiel der Erfindung ist in einer Zeichnung dargestellt und wird im folgenden näher beschrieben. In der Zeichnung zeigen
Fig. 1 das Prinzip des thermischen Entfettens in einem Temperatur/Zeit-Diagramm und
Fig. 2 eine Vorrichtung zum thermischen Entfetten und Schwärzen von Metallbauteilen für Kathodenstrahlröhren in schematischer Darstellung.

In dem Diagramm nach Fig. 1 ist die Zeit t in Minuten auf der Abszisse und die Temperatur T in Grad Celsius auf der Ordinate aufgetragen. Die Reinigungsphase ist mit A bezeichnet, eine nachfolgende Schwärzungsphase mit B. Die während der Reinigungsphase A ablaufenden thermodynamischen Vorgänge bestehen aus drei Schritten oder Stufen, und zwar
a. aus einem Verdampfen von Öl,
b. aus einer schwachen Oxidation der Oberfläche durch die Feuchtigkeit der Atmosphäre und
c. aus einer anschließenden Reduktion der sehr dünnen Oxidschicht durch den Wasserstoffanteil der Atmosphäre.

Die Verfahrensschritte b und c wurden in einer sauerstofffreien Atmosphäre aus 94 Vol.% Stickstoff und 6 Vol.% Wasserstoff durchgeführt. Der Taupunkt der Feuchtigkeit betrug beim Verfahrensschritt b etwa 25°C, beim Verfahrensschritt c maximal 0°C.

Der Temperatur/Zeit-Verlauf bei der Behandlung von Lochmasken und Diaphragmateilen ist durch einen Kurvenzug aus gestrichelten Linien, von INVAR-Masken und Abschirmkonen durch einen Kurvenzug aus durchgezogenen Linien dargestellt.

Die in Fig. 2 dargestellte Vorrichtung besteht aus einem Durchlaufofen 1, der mit einem Schwärzungsofen 2 baulich verbunden ist. Der Durchlaufofen ist mit elektrischen Heizkörpern 3 beheizbar. Über eine Gasleitung 4 wird ein Gasgemisch aus 94 Vol.% Stickstoff und 6 Vol.% Wasserstoff durch den Ofen 1 geleitet. Über eine Wasserdampfleitung 5 wird eine entsprechende Menge an Feuchtigkeit (maximal 25°C Taupunkt) in den Ofen 1 geleitet.

Durch Kamine 6 und 7 mit Absperrgliedern 8 und 9 werden Druck und Strömungsgeschwindigkeit im Ofen 1 eingestellt. Der ölhaltige Abgasstrom wird entweder in einem Brenner 10 verbrannt oder über eine Leitung 11 den Gasbrennern des Schwärzungsofens 2 zugeleitet.

Der Ofen 1 wird auf eine Betriebstemperatur erhitzt, die bei Lochmasken und Maskenrahmen bzw. Maskendiaphragmen 530 bis 580°C, bei Masken aus INVAR-Stahl 750 bis 800°C und bei Innenkonen 700 bis 750°C beträgt. Sodann werden die diesen Temperaturen jeweils entsprechenden Metallbauteile durch den Ofen 1 geführt, was durch einen Pfeil 12 angedeutet ist. Die Verweildauer der Bauteile im Ofen 1 liegt in der Größenordnung von 25 Minuten.

Anschließend werden die Bauteile, wie durch einen Pfeil 13 angedeutet, durch den Schwärzungsofen 2, der mit Gasableitungen 14 und 15 mit Absperrgliedern 16 und 17 sowie mit Gasbrennern 18 ausgerüstet ist, geleitet.

## Patentansprüche

1. Verfahren zur Reinigung von Metallbauteilen für Kathodenstrahlröhren,
dadurch gekennzeichnet, daß die Metallbauteile 5 bis 45 Minuten lang, insbesondere 10 bis 25 Minuten lang in einem Durchlaufofen auf eine Temperatur von 500°C bis 800°C in einer aus 92 bis 96 Vol.% Stickstoff, 4 bis 8 Vol.% Wasserstoff bestehenden Atmosphäre erhitzt werden, wobei in einer Aufheizphase a ein Verdampfen von Öl von der Oberfläche der Metallbauteile, in einer mittleren Phase b durch bei einem Taupunkt von 25°C bis -10°C eingeleiteten Wasserdampf eine schwache Oxidation der Oberfläche und schließlich in einer Phase c nach dem Erreichen der Endtemperatur eine Reduktion der oxidierten Oberfläche bewirkt wird.

2. Verfahren nach Anspruch 1,
dadurch gekennzeichnet, daß die gereinigten Metallbauteile einem Ofen für eine weitere thermische Behandlung zugeführt werden, der mit dem Durchlaufofen baulich verbunden ist.

3. Verfahren nach Anspruch 1 oder 2,
dadurch gekennzeichnet, daß die beim Verdampfen entstehenden Abgase in die Gasbrenner des baulich verbundenen Ofens geleitet werden, um dort verbrannt zu werden.

## Claims

1. A method of cleaning metal components for cathode ray tubes, characterized in that the metal components are heated in a continuous furnace at a temperature of 500°C to 800°C in an atmosphere of 92 to 96% by volume of nitrogen and 4 to 8% by volume of hydrogen for 5 to 45 minutes, in particular 10 to 25 minutes, in such a manner that in a heating-up phase a oil is caused to evaporate from the surface of the metal components, in an intermediate phase b weak oxidation of the surface takes place as a result of the introduction of water vapour at a dew point of 25°C to -10°C and, finally, in a phase c, after reaching the final temperature, reduction of the oxidized surface is brought about.

2. A method as claimed in Claim 1, characterized in that for a further thermal treatment the cleaned metal components are supplied to a furnace which is formed integral with the continuous furnace.

3. A method as claimed in Claim 1 or 2, characterized in that the exhaust gases formed as a result of evaporation are introduced into the gas burners of the integral furnace and are burned there.

## Revendications

1. Procédé de nettoyage de constituants métalliques pour des tubes à rayons cathodiques, caractérisé en ce que les constituants métalliques sont chauffés de 5 à 45 minutes, notamment de 10 à 25 minutes, à une température comprise entre 500°C et 800°C, dans une atmosphère constituée de 92 à 96 % en volume d'azote et de 4 à 8% en volume d'hydrogène, procédé assurant dans une première étape de chauffage a) une évaporation d'huile restée sur la surface des constituants métalliques, dans une étape intermédiaire b) une faible oxydation de la surface provoquée par une vapeur d'au admise à un point de rosée compris entre 25°C et -10°C et, finalement, dans une étape c) une réduction de la surface oxydée après avoir atteint la température finale.

2. Procédé selon la revendication 1, caractérisé en ce que les constituants nettoyés sont envoyés à un four pour subir un traitement chimique suivant, qui est structurellement réuni au four continu.

3. Procédé selon la revendication 1 ou 2, caractérisé en ce que les gaz d'échappement nés pendant l'évaporation sont amenés aux brûleurs à gaz du four structurellement réuni, pour être brûlés là.
